# EUROPÄISCHE PATENTSCHRIFT

(11) **EP 1 819 838 B1**
(45) Veröffentlichungstag und Bekanntmachung des Hinweises auf die Patenterteilung: **11.03.2009**
(21) Anmeldenummer: 05784793.1
(22) Anmeldetag: 01.09.2005
(51) Int. Cl.: C22C 14/00

(54) **LEGIERUNG AUF DER BASIS VON TITANALUMINIDEN**
TITANIUM ALUMINIDE BASED ALLOY
ALLIAGE A BASE D'ALUMINURES DE TITANE

(30) Priorität: 23.11.2004 DE 102004056582
(43) Veröffentlichungstag der Anmeldung: 22.08.2007
(73) Patentinhaber: GKSS-Forschungszentrum Geesthacht GmbH, 21502 Geesthacht (DE)
(72) Erfinder: OEHRING, Michael, 21502 Geesthacht (DE); PAUL, Jonathan, 21029 Hamburg (DE); LORENZ, Uwe, 21357 Bardowick (DE); APPEL, Fritz, 21502 Geesthacht (DE)
(74) Vertreter: Grebner, Christian Georg Rudolf
(86) Internationale Anmeldenummer: PCT/EP2005/009402
(87) Internationale Veröffentlichungsnummer: WO 2006/056248

(56) Entgegenhaltungen:
- EP-A- 0 549 181
- EP-A- 1 213 365
- WO-A-98/21375
- WO-A-99/09228
- US-A- 5 393 356
- US-B1- 6 174 387
- PATENT ABSTRACTS OF JAPAN Bd. 018, Nr. 401 (C-1231), 27. Juli 1994 (1994-07-27) -& JP 06 116691 A (MITSUBISHI MATERIALS CORP), 26. April 1994 (1994-04-26)
- HU D ET AL: "Microstructure and tensile properties of investment cast Ti-46Al-8Nb-1B alloy" SCRIPTA MATERIALIA, ELSEVIER, AMSTERDAM, NL, Bd. 47, Nr. 4, August 2002 (2002-08), Seiten 273-278, XP004372407 ISSN: 1359-6462
- SAARI H ET AL: "Development of directionally solidified gamma-TiAl structures" INTERMETALLICS, ELSEVIER SCIENCE PUBLISHERS B.V, GB, Bd. 13, Nr. 9, September 2005 (2005-09), Seiten 937-943, XP004910435 ISSN: 0966-9795
- DATABASE CA [Online] CHEMICAL ABSTRACTS SERVICE, COLUMBUS, OHIO, US; YAN, YUN QI ET AL: "Mechanical properties and microstructure observation of TiAl+Nb alloy" XP002353404 gefunden im STN Database accession no. 2002:681530 -& LIMAT-2001, PROCEEDINGS OF THE INTERNATIONAL CONFERENCE ON LIGHT MATERIALS FOR TRANSPORTATION SYSTEMS, 2ND, PUSAN, REPUBLIC OF KOREA, MAY 6-10, 2001 , VOLUME 2, 737-742. EDITOR(S): KIM, NACK J.; LEE, C. S.; EYLON, D. PUBLISHER: POHANG UNIVERSITY OF, 2001, XP009056417

## Beschreibung

Die Erfindung betrifft Legierungen auf der Basis von unter Verwendung von schmelz- und pulvermetallurgischen Techniken hergestellten Titanaluminiden mit einer Legierungszusammensetzung nach Anspruch 1

Titanaluminid-Legierungen weisen Eigenschaften auf, die für einen Einsatz als Leichtbau-Werkstoff, insbesondere für Hochtemperaturanwendungen, besonders günstig sind. Für die industrielle Praxis sind insbesondere Legierungen interessant, die auf einer intermetallischen Phase γ-(TiAl) mit tetragonaler Struktur beruhen und neben der Majoritätsphase γ-(TiAl) auch Minoritätsanteile der intermetallischen Phase α₂(Ti₃Al) mit hexagonaler Struktur enthalten. Diese γ-Titanaluminid-Legierungen zeichnen sich durch Eigenschaften wie geringe Dichte (3,85 - 4,2 g/cm³), hohe elastische Moduln, hohe Festigkeit und Kriechfestigkeit bis zu 700°C aus, die sie als Werkstoff für bewegte Bauteile bei erhöhten Einsatztemperaturen attraktiv machen. Beispiele hierfür sind Turbinenschaufeln in Flugzeugtriebwerken und in stationären Gasturbinen, Ventile bei Motoren sowie Heißgasventilatoren.

Im technisch wichtigen Bereich von Legierungen mit Aluminium-Gehalten zwischen 45 Atom % und 49 Atom % treten beim Erstarren aus der Schmelze und beim nachfolgenden Abkühlen eine Reihe von Phasenumwandlungen auf. Die Erstarrung kann entweder vollständig über den β-Mischkristall mit kubisch raumzentrierter Struktur (Hochtemperaturphase) oder in zwei peritektischen Reaktionen erfolgen, an denen der α-Mischkristall mit hexagonaler Struktur und die γ-Phase beteiligt sind.

Ferner ist bekannt, dass das Element Niob (Nb) zu einer Steigerung der Festigkeit, Kriechfestigkeit, Oxidationsbeständigkeit, aber auch der Duktilität führt. Mit dem in der γ-Phase praktisch nicht löslichen Element Bor kann eine Kornfeinung sowohl im Gusszustand als auch nach dem Umformen mit anschließender Wärmebehandlung im α-Gebiet erreicht werden. Ein erhöhter Anteil an β-Phase im Gefüge infolge von niedrigen Aluminium-Gehalten und hohen Konzentrationen von β-stabilisierenden Elementen kann zu grober Dispersion dieser Phase führen und eine Verschlechterung der mechanischen Eigenschaften bewirken.

Die mechanischen Eigenschaften von γ-Titanaluminid-Legierungen sind aufgrund ihres Verformungs- und Bruchverhaltens, aber auch wegen der Gefügeanisotropie der bevorzugt eingestellten lamellaren Gefüge bzw. Duplex-Gefüge stark anisotrop. Zu einer gezielten Einstellung von Gefüge und Textur bei der Herstellung von Bauteilen aus Titanaluminiden werden Gießverfahren, unterschiedliche pulvermetallurgische und Umform-Verfahren sowie Kombinationen dieser Herstellungsverfahren angewandt.

Aus der Veröffentlichung von Y-W. Kim und D.M. Dimiduk in "Structural Intermetallics 1997", Eds. M.V. Nathal, R. Darolia, C.T. Liu, P.L. Martin, D.B. Miracle, R. Wagner, M. Yamaguchi, TMS, Warrendale PA, 1996, S. 531 ist bekannt, dass in verschiedenen Entwicklungsprogrammen die Wirkung einer größeren Zahl von Legierungselementen hinsichtlich Konstitution, Gefügeeinstellung bei verschiedenen Herstellungsverfahren und einzelnen Eigenschaften untersucht wurde. Die gefundenen Zusammenhänge sind dabei ähnlich komplex, wie dies bei anderen Strukturmetallen, z.B. Stählen, der Fall ist, und lassen sich nur in eingeschränkter und sehr allgemeiner Form in Regeln zusammenfassen. Daher können bestimmte Zusammensetzungen herausragende Kombinationen an Eigenschaften aufweisen.

Aus EP 1 015 650 B1 ist eine Titanaluminid-Legierung bekannt, die ein strukturell und chemisch homogenes Gefüge aufweist. Hierbei sind die Majoritätsphasen γ(TiAl) und α₂ (Ti₃Al) fein dispers verteilt. Die offenbarte Titanaluminid-Legierung mit einem AluminiumGehalt von 45 Atom % zeichnet sich durch außergewöhnlich gute mechanische Eigenschaften und Hochtemperatureigenschaften aus.

Ein allgemeines Problem aller Titanaluminid-Legierungen ist ihre geringe Duktilität. Bislang ist es nicht gelungen, die durch die Natur der intermetallischen Phasen vorgegebene hohe Sprödigkeit und geringe Schadenstoleranz der Titanaluminid-Legierungen über Legierungseffekte entscheidend zu verbessern (vgl. "Structural Intermetallics 1997", S. 531, siehe oben). Für die einleitend genannten Anwendungen sind zwar vielfach plastische Bruchdehnungen von ≥ 1 % ausreichend. Von den Herstellern von Turbinen und Motoren wird jedoch gefordert, dass dieses Mindestmaß an Duktilität in der industriellen Fertigung über große Loszahlen garantiert wird. Da die Duktilität empfindlich vom Gefüge abhängt, ist es im industriellen Fertigungsprozess äußerst schwierig, eine möglichst homogene Gefügeausbildung sicherzustellen. Für hochfeste Legierungen ist die maximal tolerierbare Defektgröße, z.B. die maximale Korn- oder Lamellenkoloniegröße, besonders klein, so dass für solche Legierungen eine sehr hohe Gefügehomogenität wünschenswert ist. Diese kann aber schon wegen der unvermeidbaren Schwankungen der Legierungszusammensetzung von z.B. ± 0.5 Atom % im Al-Gehalt nur schwer erreicht werden.

Gegenwärtig werden von den vielen in γ-Titanaluminid-Legierungen möglichen Gefügetypen nur lamellare bzw. so genannte Duplex-Gefüge für Hochtemperaturanwendungen in Betracht gezogen. Erstere entstehen beim Abkühlen aus dem Einphasengebiet des α-Mischkristalls, indem sich Platten der γ-Phase kristallographisch orientiert aus dem α-Mischkristall ausscheiden.

Demgegenüber bestehen Duplex-Gefüge aus Lamellenkolonien und γ-Körnern und entstehen, wenn das Material im Zweiphasengebiet α + γ geglüht wird. Dabei wandeln sich die dort vorliegenden α-Körner beim Abkühlen wieder in zweiphasige Lamellenkolonien um. Grobe Gefügebestandteile entstehen in γ-Titanaluminid-Legierungen vor allem dadurch, dass beim Durchlaufen des α-Gebiets große α-Körner gebildet werden. Dies kann schon bei der Erstarrung geschehen, wenn sich große Stengelkristalle der α-Phase aus der Schmelze bilden. Demnach muss möglichst das Einphasengebiet des α-Mischkristalls beim Verarbeiten gemieden werden. Da in der Praxis jedoch Schwankungen der Zusammensetzung und Prozesstemperaturen auftreten und daher die Konstitution lokal in den Werkstücken schwankt, ist die Bildung grober Lamellenkolonien nicht auszuschließen.

Darüber hinaus offenbart EP-0 549 181 ein Titanaluminid des γ-Typs, umfassend Titan, Aluminium, Chrom und Niob in der Zusammensetzung TiAl₄₆₋₄₈Cr₁₋₃Nb₆₋₁₄, wobei die Legierung durch Gießen und heiß-isostatisches Pressen (HIP) hergestellt ist.

In JP-A-06 116691 ist ein Wärmebehandlungsverfahren für TiAl-Legierungen der Zusammensetzung Ti - (45 - 50) Atom % Al - (3 - 12) Atom % (Nb, Mo, Cr) offenbart, wobei in ein oder zwei der genannten Elemente Nb, Mo und Cr in den Legierungen enthalten sind. Gemäß der technischen Lehre werden die Legierungen im α-Einphasengebiet geglüht und anschließend schnell abgekühlt, um die Gleichgewichtsumwandlung α → α + γ → α₂ + γ zu unterdrücken und stattdessen eine massive Umwandlung von α → y zu bewirken. Im Anschluss daran wird eine Altersglühung durchgeführt.

Überdies offenbart US-A-5 393 356 einen mehrphasigen, hochwarmfesten Werkstoff aus einer Legierung auf der Basis einer intermetallischen Verbindung vom Typ y -TiAl, wobei die TiAl-Legierung neben einem Titangehalt von 35 bis 45 Atom % und einem Aluminiumgehalt von 45 bis 60 Atom % auch zulegierte Anteile von Silicium (0.1 bis 20 Atom %) und Niob (0,1 bis 15 Atom %) aufweist, wodurch die Legierung in ihrer Oxidationsbeständigkeit verbessert wird.

Ausgehend von diesem Stand der Technik liegt der vorliegenden Erfindung die Aufgabe zugrunde, eine Titanaluminid-Legierung mit einer feinen und homogenen Gefügemorphologie bereitzustellen, wobei sich in der industriellen Praxis auftretende Variationen der Legierungszusammensetzung sowie unvermeidliche Temperaturschwankungen beim Herstellungsprozess kaum oder nicht nennenswert auf die Homogenität der Legierung, insbesondere ohne grundlegende Änderungen der Herstellungsverfahren, auswirken sollen. Des Weiteren besteht die Aufgabe darin, ein Bauteil aus einer homogenen Legierung bereitzustellen.

Gelöst wird diese Aufgabe mittels einer Legierung auf der Basis von unter Verwendung von schmelz- und pulvermetallurgischen Techniken hergestellten Titanaluminiden mit einer Legierungszusammensetzung aus 44,5 Atom % ≤ Al ≤ 47 Atom %, insbesondere mit 44,5 Atom % ≤ Al ≤ 45,5 Atom %, und 5 Atom % ≤ Nb ≤ 10 Atom %, Molybdän (Mo) im zwischen 0,1 Atom % bis 3,0 Atom %, Wahlweise B und/oder C mit Gehalten ≥ 0,05 Atom % und ≤ 0,8 Atom %, und als Rest Titan und übliche Verunreinigungen, wobei die γ-Titanaluminid-Legierung mit einer feinen Dispersion der β-Phase ausgebildet ist und die β-Phase bis zu einer Temperatur von unter 1320°C vorhanden ist. Der Rest der Legierung besteht aus Ti (Titan).

Es hat sich in Versuchen gezeigt, dass durch das Zulegieren von Molybdän bei Titanaluminiden mit einem Niobanteil, bei denen für gewöhnlich die β-Phase nicht über den gesamten Temperaturbereich stabil ist und sich daher Reste der Hochtemperatur-β-Phase bei den üblichen Prozessschritten wie dem Strangpressen auflösen, eine bessere Gefügehomogenität der Legierung erreicht wird. Somit wird über den gesamten, für den Herstellungsprozess relevanten Temperaturbereich ein Volumenanteil der β-Phase ohne

Kornvergröberungen realisiert. Dieser erfindungsgemäße Legierungstyp weist dann aufgrund der feinen und sehr gleichmäßigen Dispersion der β-Phase ein homogenes Gefüge mit hohen Festigkeitswerten auf.

Damit wird eine Legierung bereitgestellt, die als Leichtbau-Werkstoff für Hochtemperaturanwendungen, wie z.B. Turbinenschaufeln oder Motoren- und Turbinenkomponenten, geeignet ist.

Die erfindungsgemäße Legierung wird unter Verwendung von gießmetallurgischen, schmelzmetallurgischen oder pulvermetallurgischen Verfahren oder unter Verwendung dieser Verfahren in Kombination mit Umformtechniken hergestellt.

Vor allem bei Ti - (44,5 Atom % bis 45,5 Atom %) Al - (5 Atom % bis 10 Atom %) Nb hat die Zugabe von Molybdän mit einem Gehalt ab 1,0 Atom % bis 3,0 Atom % zu guten Mikrostrukturen mit einer hohen Gefügehomogenität geführt.

Darüber hinaus weist eine erfindungsgemäße Legierung eine Zusammensetzung aus Ti - z Al - y Nb - x B mit 44,5 Atom % ≤ z ≤ 47 Atom %, insbesondere mit 44,5 Atom % ≤ z ≤ 45,5 Atom %, 5 Atom % ≤ y ≤ 10 Atom % und 0,05 Atom % ≤ x ≤ 0,8 Atom % und als Rest Titan und übliche Verunreinigungen, oder eine Zusammensetzung aus Ti - z Al - y Nb - w C mit 44,5 Atom % ≤ z ≤ 47 Atom %, insbesondere mit 44,5 Atom % ≤ z ≤ 45,5 Atom %, 5 Atom % ≤ y ≤ 10 Atom % und 0,05 Atom % ≤ w ≤ 0,8 Atom % und als Rest Titan und übliche Verunreinigungen auf, die jeweils Molybdän (Mo) im Bereich zwischen 0,1 Atom % bis 3 Atom % enthalten und wobei die β-Phase bis zu einer Temperatur von unter 1320°C vorhanden ist.

Alternativ besteht eine Legierung aus Ti - z Al - y Nb - x B - w C mit 44,5 Atom % ≤ z ≤ 47 Atom %, insbesondere mit 44,5 Atom % ≤ z ≤ 45,5 Atom %, 5 Atom % ≤ y ≤ 10 Atom %, 0,05 Atom % ≤ x ≤ 0,8 Atom % und 0,05 Atom % ≤ w ≤ 0,8 Atom % und zusätzlich aus Molybdän im Bereich zwischen 0,1 Atom % bis 3 Atom %, wobei die β-Phase bis zu einer Temperatur von unter 1320°C vorhanden ist.

Mittels der angegebenen Legierungen und den entsprechenden Legierungsgehalten werden hochfeste γ-Titanaluminid-Legierungen mit einer feinen Dispersion der β-Phase für einen weiten Bereich an Prozesstemperaturen erzeugt.

Bei der vorliegenden Erfindung wird die angestrebte Gefügestabilität und Prozesssicherheit dadurch erreicht, dass das Auftreten von Einphasengebieten über den gesamten, bei den Herstellungsprozessen und beim Einsatz durchlaufenen Temperaturbereich durch den gezielten Einbau der kubisch-raumzentrierten β-Phase vermieden wird. Prinzipiell tritt die β-Phase bei allen technischen Titanaluminid-Legierungen als Hochtemperaturphase bei Temperaturen ≥ 1350°C auf.

Aus der Literatur ist bekännt, dass diese Phase durch verschiedene Element wie Mo, W, Nb, Cr, Mn und V bei tieferen Temperaturen stabilisiert werden kann. Das besondere Problem beim Zulegieren dieser Elemente besteht jedoch darin, dass die β-stabilisierenden . Elemente sehr genau auf den Al-Gehalt abgestimmt werden müssen. Außerdem treten bei der Zugabe dieser Elemente unerwünschte Wechselwirkungen auf, die zu hohen Anteilen der β-Phase und zu einer groben Dispersion dieser Phase führen. Eine derartige Konstitution ist für die mechanischen Eigenschaften äußerst nachteilig.

Weiterhin hängen auch die Eigenschaften der β-Phase von den jeweiligen Legierungselementen und ihrer Zusammensetzung ab. Insbesondere muss die Konstitution so gewählt werden, dass eine Ausscheidung der spröden ω-Phase aus der β-Phase weitgehend vermieden wird. Aufgrund dieser Zusammenhänge wird eine Legierungszusammensetzung bereitgestellt, mit der eine für die mechanischen Eigenschaften optimale Zusammensetzung und Dispersion der β-Phase für einen weiten Bereich an Prozesstemperaturen realisiert werden kann. Gleichzeitig werden möglichst gute Festigkeitseigenschaften erzielt.

Gemäß einer vorteilhaften Ausgestaltung der Erfindung enthält die Legierung ebenfalls Bor, vorzugsweise mit einem Bor-Gehalt in der Legierung im Bereich von 0,05 Atom % bis 0,8 Atom %. Der Zusatz von Bor führt vorteilhafterweise zur Bildung von stabilen Ausscheidungen, die zur mechanischen Härtung der erfindungsgemäßen Legierung und Stabilisierung des Gefüges der Legierung beitragen.

Darüber hinaus ist es vorteilhaft, wenn die Legierung Kohlenstoff enthält, und zwar vorzugsweise mit einem Kohlenstoffgehalt im Bereich von 0,05 Atom % bis 0,8 Atom %. Auch der Zusatz von Kohlenstoff, vorzugsweise in Kombination mit dem vorbeschriebenen Zusatzstoff Bor, führt zur Bildung von stabilen Ausscheidungen, die ebenfalls zur mechanischen Härtung der Legierung und zur Stabilisierung des Gefüges beitragen.

Die Aufgabe wird weiterhin durch ein Bauteil gelöst, das aus einer erfindungsgemäßen Legierung hergestellt ist. Zur Vermeidung von Wiederholungen wird auf die voranstehenden Ausführungen ausdrücklich verwiesen.

Die Erfindung wird nachstehend ohne Beschränkung des allgemeinen Erfindungsgedankens anhand von Ausführungsbeispielen unter Bezugnahme auf die beigefügten schematischen Zeichnungen exemplarisch beschrieben, auf die im Übrigen bezüglich der Offenbarung aller im Text nicht näher erläuterten erfindungsgemäßen Einzelheiten verwiesen wird. Es zeigen:
- Fig. 1: eine Rasterelektronenmikroskopieaufnahme ei- nes Gussblocks mit einer Legierung Ti - 45 Al - 8 Nb - 0,2 C (Atom %);
- Fig. 2a bis 2c: jeweils eine Aufnahme eines Gefüges in einer Legierung Ti - 45 Al - 8 Nb - 0,2 C (Atom %) mittels eines Rasterelektronenmikroskops nach verschiedenen Verfahrensschritten;
- Fig. 3a und 3b: jeweils eine Aufnahme eines Gefüges in einer erfindungsgemäßen Legierung Ti - 45 Al - 5 Nb - 2 Mo (Atom %) nach verschiedenen Ver- fahrensschritten und
- Fig. 4: ein Diagramm mit Spannungs-Dehnungskurven von Proben der Legierung Ti - 45 Al - 5 Nb - 2 Mo (Atom %).

In Fig. 1 sind zwei Aufnahmen eines Gefüges in einem Gussblock der Legierung Ti - 45 Al - 8 Nb - 0,2 C (Atom %) gezeigt. Die Aufnahmen sowie alle weiteren Aufnahmen in den nachfolgenden Figuren wurden mittels rückgestreuter Elektronen in einem Rasterelektrohenmikroskop aufgenommen.

Das Gefüge (Fig. 1) zeigt Lamellenkolonien der α₂- und γ-Phase, welche aus ehemaligen γ-Lamellen entstanden sind. Die ehemaligen γ-Lamellen werden von Streifen hell-abbildender Körner der β-oder B2-Phase getrennt. Die zunächst in der β-α-Umwandlung gebildeten α-Lamellen zerfallen beim weiteren Abkühlen in α₂- und γ-Lamellen.

In den Figuren 2a bis 2c sind weitere Aufnahmen des Gefüges der Legierung Ti - 45 Al - 8 Nb - 0,2 C nach verschiedenen Verfahrensschritten in den Rasterelektronenmikroskopaufnahmen gezeigt. Fig. 2a zeigt das Gefüge nach dem Strangpressen bei 1230°C. Die Strangpressrichtung verläuft horizontal. Das Gefüge zeigt Körner der α₂- und γ-Phase, wobei die kubisch-raumzentrierte β-Phase verschwunden ist.

Fig. 2b zeigt das Gefüge der Legierung nach dem Strangpressen bei 1230°C und einem weiteren Schmiedeschritt bei 1100°C. Das Gefüge zeigt Körner der α₂- und γ-Phase und einige wenige α₂/γ-Lamellenkolonien.

In Fig. 2c ist das Gefüge der Legierung nach dem Strangpressen bei 1230°C und einer nachfolgenden Wärmebehandlung bei 1330°C dargestellt. Das Gefüge zeigt ebenfalls Körner der α₂- und γ-Phase. Das Bild zeigt ein voll-lamellares Gefüge mit Lamellen der α₂- und γ-Phase. Die Lamellenkoloniegröße beträgt ungefähr 200 µm, wobei auch Kolonien auftreten, die deutlich größer als 200 µm sind.

Wie bei dem in Fig. 2a dargestellten Gefüge tritt auch bei den in Fig. 2b und 2c dargestellten Gefügen die kubisch raumzentrierte Phase nicht mehr auf. Somit ist die β-Phase in diesem Temperaturbereich mit einer Wärmebehandlung nach dem Strangpressen thermodynamisch nicht stabil.

In den Figuren 3a und 3b sind Gefüge einer erfindungsgemäßen Legierung in zwei Rasterelektronenmikroskopaufnahmen dargestellt. Ausgehend von einer Legierung Ti - 45 Al - 5 Nb wurde der Legierung Molybdän mit 2 Atom % zulegiert. Diese entstandene Legierung Ti - 45 Al - 5 Nb - 2 Mo basiert auf einer Zusammensetzung, wie sie in der europäischen Patentschrift EP 1 015 650 B1 beschrieben ist.

Die Figuren 3a und 3b zeigen die Gefüge dieser erfindungsgemäßen Legierung, die nach dem Strangpressen bei 1250°C und einer nachfolgenden Wärmebehandlung bei 1030°C (Fig. 3a) sowie bei 1270°C beobachtet wurden (Fig. 3b).

Das Gefüge in Fig. 3a zeigt Körner der α₂-, γ- und der hell-abbildenden β-Phasen, wobei letztere in Streifen angeordnet sind. Das Gefüge in Fig. 3b zeigt Lamellenkolonien der α₂- und γ-Phase sowie Körner der hell-abbildenden β-Phase, aus der sich wiederum die γ-Phase ausgeschieden hat.

Die Gefüge in Fig. 3a und 3b sind fein, sehr homogen und zeigen eine gleichmäßige Verteilung der β-Phase. Nach der Wärmebehandlung bei 1030°C liegt ein globulares Gefüge vor, wobei sich Körner der β-Phase in Streifen parallel zur Strangpressrichtung angeordnet haben (Fig. 3a), während das bei 1270°C wärmebehandelte Material ein sehr homogenes, voll-lamellares Gefüge mit gleichmäßig verteilten β-Körnern aufweist (Fig. 3b).

Die Koloniegröße der Gefüge der Legierung Ti - 45 Al - 5 Nb - 2 Mo beträgt zwischen 20 bis 30 µm und ist somit mindestens um den Faktor 5 kleiner als sonst in voll-lamellaren Gefügen von γ-Titanaluminid-Legierungen. Innerhalb der β-Phase wird außerdem die γ-Phase ausgeschieden, so dass die β-Körner sehr fein unterteilt werden. Hierdurch wird insgesamt ein sehr feines und homogenes Gefüge erreicht.

In Versuchen hat sich herausgestellt, dass diese feine und homogene Gefügemorphologie nach Wärmebehandlungen im gesamten Hochtemperaturbereich bis 1320°C vorhanden ist. Die Gefüge zeigen damit eindeutig, dass über den gesamten, für die Herstellungsprozesse relevanten Temperaturbereich ein ausreichender Volumenanteil der β-Phase vorhanden ist und Kornvergröberung wirksam unterdrückt wird.

In Zugversuchen, die an Material durchgeführt wurden, das bei 1030°C wärmebehandelt worden war, wird bei Raumtemperatur eine Streckgrenze von 867 MPa, eine Zugfestigkeit von 816 MPa und eine plastische Bruchdehnung von 1,8 % gemessen.

Fig. 4 zeigt gemessene Spannungs-Dehnungskurven von Proben der Legierung Ti - 45 Al - 5 Nb - 2 Mo im Zugversuch. Das Probenmaterial war bei 1250°C stranggepresst worden und anschließend einer Wärmebehandlung von 2 Stunden bei 1030°C und einer Ofenabkühlung unterzogen worden. Die bei 700°C und 900°C aufgenommenen Zugkurven zeigen, dass die Legierung für viele Hochtemperaturanwendungen geeignet ist.

Durch das Zulegieren geringer Molybdängehalte wird eine sehr gleichmäßige Mikrostruktur in der Legierung erreicht, so dass diese Legierungen als Hochtemperatur-Werkstoffe gut eingesetzt werden können.

Darüber hinaus ist in Fig. 4 das Ergebnis eines Zugversuchs bei Raumtemperatur (25°C) am erfindungsgemäßen Material dargestellt, wobei die Zugspannung σ in MPa gegen die Dehnung ε in % aufgetragen ist. Dabei wurde eine Streckgrenzenüberhöhung gefunden, die sonst an γ-Titanaluminid-Legierungen bislang nicht beobachtet wurde. Diese stellt ein Anzeichen für ein besonders feines und homogenes Gefüge dar. Die Streckgrenzenüberhöhung weist darauf hin, dass das Material auf lokale Spannungen durch plastisches Fließen reagieren kann, was sehr günstig für die Duktilität und Schadenstoleranz ist.

Die Homogenität der erfindungsgemäßen Legierungen hängt im Bereich relevanter Prozesstemperaturen nicht von technisch unvermeidbaren Schwankungen der Temperatur oder der Zusammensetzung ab.

Die erfindungsgemäßen Titanaluminid-Legierungen wurden unter Verwendung von gieß- oder pulvermetallurgischen Techniken hergestellt. Beispielsweise können durch Warmschmieden, Warmpressen bzw. Warmstrangpressen und Warmwalzen die erfindungsgemäßen Legierungen bearbeitet werden.

Die Erfindung bietet den Vorteil, dass trotz der bei der industriellen Fertigung auftretenden Schwankungen der Legierungszusammensetzung und Prozessbedingungen zuverlässiger als bisher eine Titanaluminid-Legierung mit einer sehr gleichmäßigen Mikrostruktur und hoher Festigkeit bereitgestellt wird.

Die erfindungsgemäße Titanaluminid-Legierung erreicht eine hohe Festigkeit bis zu einer Temperatur im Bereich von 700°C bis 800°C sowie eine gute Raumtemperatur-Duktilität. Somit sind die Legierungen für zahlreiche Einsatzbereiche geeignet und können z.B. für besonders hochbelastete Bauteile oder bei für Titanaluminid-Legierungen außergewöhnlich hohen Temperaturen verwendet werden.

## Patentansprüche

1. Legierung auf der Basis von unter Verwendung von schmelz-und pulvermetallurgischen Techniken hergestellten Titanaluminiden mit einer Legierungszusammensetzung aus 44,5 Atom % ≤ Al ≤ 47 Atom %, 5 Atom % ≤ Nb ≤ 10 Atom % Molybdän zwischen 0,1 Atom % bis 3 Atom % wahlweise B und/oder C mit Gehalten ≥ 0,05 Atom % und ≤ 0,8 Atom %, und als Rest Titan und übliche Verunreinigungen, wobei die γ-Titanaluminid-Legierung mit einer feinen Dispersion der β-Phase ausgebildet ist und die β-Phase bis zu einer Temperatur von unter 1320°C vorhanden ist.

2. Legierung nach Anspruch 1, **dadurch gekennzeichnet, dass** der Anteil on Aluminium in der Legierungszusammensetzung zwischen 44,5 Atom % bis 45,5 Atom % ist.

3. Bauteil, hergestellt aus einer Legierung nach Anspruch 1 oder 2.

## Claims

1. A titanium aluminide based alloy, produced by using melt metallurgical and powder metallurgical techniques with an alloy composition of 44.5 atom % ≤ Al ≤ 47 atom %, 5 atom % ≤ Nb ≤ 10 atom %, molybdenum between 0.1 atom % to 3 atom %, optionally B and/or C with contents ≥ 0.05 atom % and ≤ 0.8 atom %, and the remainder being titanium and conventional impurities, wherein the γ-titanium aluminide alloy is formed with a fine dispersion of the β phase and the β phase is present up to a temperature of less than 1320°C.

2. An alloy as claimed in claim 1, **characterised in that** the proportion of aluminium in the alloy composition is between 44.5 atom % to 45.5 atom %.

3. A component produced from an alloy as claimed in claim 1 or 2.

## Revendications

1. Alliage à base d'aluminures de titane préparés par utilisation de techniques de métallurgie de fusion et de métallurgie des poudres, ayant une composition d'alliage constituée de 44,5 % en atomes ≤ Al ≤ 47 % en atomes, 5 % en atomes ≤ Nb ≤ 10 % en atomes, de molybdène à raison de 0,1 à 3 % en atomes, éventuellement de B et/ou C à raison de ≥ 0,05 % en atomes et ≤ 0,8 % en atomes, le reste étant constitué de titane et des impuretés habituelles, l'alliage d'aluminures de titane γ étant formé d'une dispersion fine de phase β, et la phase β étant présente jusqu'à une température inférieure à 1320°C.

2. Alliage selon la revendication 1, **caractérisé en ce que** la proportion d'aluminium dans la composition d'alliage est comprise entre 44,5 et 45,5 % en atomes.

3. Pièce fabriquée à partir d'un alliage selon la revendication 1 ou 2.
